# EUROPÄISCHE PATENTSCHRIFT

(11) **EP 0 991 524 B1**
(45) Veröffentlichungstag und Bekanntmachung des Hinweises auf die Patenterteilung: **13.03.2002**
(21) Anmeldenummer: 98936141.5
(22) Anmeldetag: 08.06.1998
(51) Int. Cl.: B41N 7/04

(54) **FEUCHTWALZE FÜR DRUCKMASCHINEN UND VERFAHREN ZU IHRER HERSTELLUNG**
DAMPING ROLLER FOR PRINTING PRESSES AND METHOD FOR THE PRODUCTION THEREOF
ROULEAU MOUILLEUR POUR MACHINES D'IMPRIMERIE ET SON PROCEDE DE PRODUCTION

(30) Priorität: 23.06.1997 DE 19727829
(43) Veröffentlichungstag der Anmeldung: 12.04.2000
(73) Patentinhaber: THE MORGAN CRUCIBLE COMPANY PLC, Windsor, Berkshire SL4 1EP (GB)
(72) Erfinder: SONDERGELD, Werner, D-14476 Gross-Glienicke (DE)
(74) Vertreter: Pfenning, Meinig & Partner
(86) Internationale Anmeldenummer: DE9801594
(87) Internationale Veröffentlichungsnummer: WO9858807

(56) Entgegenhaltungen:
- DE-A- 3 139 646
- PATENT ABSTRACTS OF JAPAN vol. 004, no. 120 (M-028), 26. August 1980 & JP 55 077599 A (FUJIKI KOSAN KK), 11. Juni 1980
- PATENT ABSTRACTS OF JAPAN vol. 017, no. 005 (M-1349), 6. Januar 1993 & JP 04 238034 A (MITSUBISHI HEAVY IND LTD), 26. August 1992

## Beschreibung

Die Erfindung betrifft eine Feuchtwalze für Druckmaschinen sowie ein Verfahren für die Herstellung einer Feuchtwalze.

In den in der Drucktechnik, zum Beispiel im Offsetdruck, verwendeten Druckmaschinen ist ein Feuchtwerk mit einer Dosierwalze vorgesehen, das die Aufgabe hat, einen Feuchtmittelfilm möglichst dünn und gleichmäßig auf die Druckform eines Druckformzylinders zu übertragen, wobei das Druckergebnis von der Qualität der Feuchtmittelzuführung abhängt. In den Filmfeuchtwerken von Offsetmaschinen wird in der Regel ein Zusatz von Isopropylalkohol zwischen 8 % und 15 % eingesetzt, um eine einwandfreie Feuchtung zu gewährleisten. Da Isopropylalkohol jedoch zu den leichtflüchtigen organischen Lösemitteln gehört, die sich nachteilig auf die Umwelt auswirken, gibt es weltweit Bestrebungen seine Emission erheblich zu senken.

Es wird daher seit Jahren an Möglichkeiten gearbeitet, wie der Offsetprozeß mit möglichst wenig Alkoholzusatz zum Feuchtmittel auskommt. Hauptproblem beim alkoholreduzierten Druck sind das Tonen der Druckplatte aufgrund von Mangelfeuchtung sowie ungleichmäßiger Feuchtung. Isopropylalkohol hat benetzungsfördernde und viskositätserhöhende Eigenschaften, die ab einer Zugabemenge von etwa 6 % einen ausreichend dicken, gleichmäßigen Feuchtmittelfilm auf Feuchtwalzen und Druckplatten gewährleisten. Beim Druck mit geringerem Alkoholzusatz muß der Aufbau eines optimalen Feuchtmittelfilms durch besonders abgestimmte Feuchtwalzen unterstützt werden.

Bekannt sind galvanisch verchromte Walzen, die auf eine Rauhigkeit von R_{z} < 1,5 µm geschliffen sind. Bei diesen verchromten Walzen ist bei genügendem Alkoholzusatz die Feuchtung für übliche Druckaufträge ausreichend, jedoch können bei geringerem Alkoholanteil Probleme mit zu geringer und ungleichmäßiger Feuchtmittelführung auftreten.

Aus der DE 43 21 183 ist eine Feuchtwerkswalze für eine Druckmaschine bekannt, bei der der Walzenzylinder mit einer Beschichtung aus Zirkonoxid/Yttriumoxid versehen ist, die durch thermisches Spritzen aufgebracht ist und eine Dicke von 0,2 bis 2 mm und eine Oberflächenrauhigkeit von R_{z} < 5 µm aufweist. Bei dieser bekannten Feuchtwerkswalze sind die Feuchtmittelförderung und Gleichmäßigkeit des Feuchtfilms auch mit geringem Alkoholzusatz noch ausreichend. Die Beschichtungskosten sind jedoch weit höher als bei einer galvanisch verchromten Walze. Die erforderliche Porenfeinheit kann nur bei höchsten Anforderungen an die Plasmaspritztechnik eingehalten werden und der Einsatz von feinen Spritzpulvern führt zu langen Spritzzeiten. Das Schleifen und Finishen der Keramik ist ebenfalls aufwendig und kostenintensiv. Außerdem muß die Walze zur Reduzierung der Porosität versiegelt werden, wobei das Versiegelungsmittel im Laufe der Zeit wieder ausgewaschen wird, wodurch eine Verschlechterung der drucktechnischen Eigenschaften auftreten kann.

Weiterhin ist eine Beschichtung aus metallischem Silizium, das durch Plasmaspritzen aufgebracht wird, bekannt (DE 42 29 700), die auf die gewünschte Rauhigkeit von R, < 1,5 um geschliffen wird. Eine solche Beschichtung weist eine geringere Porosität als Keramik auf und es ist keine Versiegelung mit einem Versiegelungsmittel erforderlich. Diese Walze weist eine gute Benetzbarkeit auf, jedoch sind die Kosten für das Plasmaspritzen aufgrund hoher Pulverkosten und langer Spritzzeiten hoch. Nachteilig ist, daß die Härte geringer ist als bei Keramik.

Schließlich offenbart die JP-A-55-077599 eine Feuchtwalze für Druckmaschinen mit einer mikroporösen Edelstahlbeschichtung, welche durch Flammspritzen aufgebracht ist und eine Dicke von etwa 300 µm hat. Die Oberfläche der Beschichtung wurde so behandelt, daß sie eine Rauhigkeit von ungefähr 20 µm besitzt.

Ausgehend von dem beschriebenen Stand der Technik liegt der Erfindung die Aufgabe zugrunde, eine Feuchtwalze und ein Verfahren für ihre Herstellung zu schaffen, die eine gleichmäßige Feuchtmittelführung auch mit reduziertem Anteil von Isopropylalkohol im Feuchtmittel sowie lange Standzeiten aufweist, wobei die Kosten für ihre Herstellung niedrig gehalten werden sollen.

Diese Aufgabe wird erfindungsgemäß durch die kennzeichnenden Merkmale des Hauptanspruchs und die des unabhängigen Verfahrensanspruchs gelöst.

Dadurch, daß die Beschichtung der Feuchtwalze eine thermisch gespritzte mikroporöse Edelstahlbeschichtung ist, wird eine hohe Förderrate für den Feuchtmitteltransport erreicht, die durch die Mikroporen über Kapillarkräfte und Schöpfwirkung gewährleistet wird. Die Mikroporen haben einen Durchmesser zwischen 2 µm und 20 µm, wobei der Schwerpunkt der Porengrößenverteilung bei 5 µm liegt. Dies entspricht einer Rauhigkeit zwischen 0,5 µm und 3,0 µm, vorzugsweise 1 µm. Die Poren sind einerseits groß genug, um den Aufbau eines ausreichend dicken Feuchtmittelfilms durch Kapillarkräfte und Schöpfwirkung zu gewährleisten, sind aber andererseits noch so klein, daß noch keine Verschmutzung des Feuchtwerks durch Mitreißen oder Emulgieren von Druckfarbe auftritt. Dieser Kompromiß ist bei der erfindungsgemäßen Feuchtwalze in idealer Weise erfüllt.

Die Verschmutzung des Feuchtwerks war bisher das Hauptproblem bei der Entwicklung von Feuchtwalzen mit besserer Benetzbarkeit. Feuchtwalzen mit einer Metall- oder Keramikbeschichtung laufen in ihrer Eigenschaft als Verreibe- oder Schöpfwalze im Kontakt mit der gummibeschichteten Feuchtauftragswalze. Die Feuchtauftragswalze nimmt jedoch im Auflagendruck Druckfarbe an. Diese Farbannahme der gummibeschichteten Feuchtauftragswalze ist durch den Kontakt mit der Druckplatte bedingt und beeinträchtigt den Druckprozeß nicht. Wenn aber Druckfarbe durch eine zu poröse oder zu rauhe Verreibe- oder Schöpfwalze auf andere Feuchtwalzen übertragen wird bzw. in Form emulgierter Farbteilchen in das Feuchtmittel gelangt, kommt es zu ungleichmäßiger Feuchtung und damit zu Druckstörungen.

Eine der Hauptforderungen an eine Feuchtwalze, die aufgrund ihrer Oberflächeneigenschaften eine bessere Benetzbarkeit aufweist, ist daher die Begrenzung der Oberflächenrauheit bzw. der Oberflächenporosität. Mikroporöser Edelstahl hat hier deutliche Vorteile gegenüber Keramik, da die Edelstahlteilchen aufgrund ihres niedrigeren Schmelzpunktes und ihrer leichteren Verformbarkeit bessere Voraussetzungen für die Bildung eines dichten und homogenen Gefüges haben. Bei Einsatz mikroporöser Edelstahlwalzen bleibt daher das Feuchtwerk auch unter schwierigen Bedingungen frei von Druckfarbe, wodurch auch lange Auflagen mit gleichbleibend zuverlässiger Feuchtung gedruckt werden können.

Anders als bei angerauhten Chromwalzen, deren erhöhte Förderleistung durch Oberflächenverglättung bald nachläßt, ist die Wirkung des mikroporösen Edelstahls vom Verschleiß unabhängig, da sich die Mikroporen nicht nur an der Oberfläche befinden.

Insgesamt führt die mikroporöse Edelstahlwalze über gute Benetzbarkeit ihrer Oberfläche zu einer besonders gleichmäßigen und zuverlässigen Feuchtung und schafft somit gute Voraussetzungen für den Druck mit reduziertem Anteil von Isopropylalkohol.

Durch die in den Unteransprüchen angegebenen Maßnahmen sind vorteilhafte Weiterbildungen und Verbesserungen möglich.

Durch das elektrolytische Anätzen der Oberfläche im Tamponverfahren wird das Schöpfvolumen der Feuchtwalze erhöht und sorgt damit für ausreichenden Feuchtmitteltransport bei alkoholreduziertem Druck.

Die Gleichmäßigkeit der Feuchtmittelführung sowie die Schöpfleistung ist sehr viel besser als bei Chromwalzen und vergleichbar mit denen guter Keramikwalzen, wobei die Kosten zur Fertigung der erfindungsgemäßen Feuchtwalze deutlich geringer sind als bei Walzen mit Siliziumbeschichtung. Die Feinheit der Mikroporen kann bei dem bei der Erfindung verwendeten Edelstahl relativ einfach und zuverlässig im günstigen Bereich gehalten werden, wobei die erfindungsgemäße Beschichtung mit erheblich geringerem technischen Aufwand im Vergleich zu keramischen Schichten bei gleicher Porosität gespritzt werden kann. Weiterhin braucht die erfindungsgemäße Beschichtung keine Versiegelung der Oberfläche. Die Edelstahloberfläche hat deutliche Vorteile bei der Reinigung der Walzen; anders bei Keramik läßt sich Druckfarbe nahezu vollständig von der Edelstahlbeschichtung entfernen.

Die mikroporöse Edelstahlbeschichtung der erfindungsgemäßen Walze ist wesentlich unempfindlicher bezüglich Kantenbeschädigung durch Schlag- und Stoßbeanspruchung als Keramik. Dadurch wird der Einbau und der Transport der Walzen erleichtert.

Bei einer Schichtdicke der Edelstahlbeschichtung von ca. 400 µm ist ein sicherer Korrosionsschutz gewährleistet, so daß keine zusätzliche Korrosionsschutzschicht, die bei Keramikwalzen in Feuchtwerken verlangt wird, erforderlich ist.

Ein Ausführungsbeispiel der Erfindung ist in der Zeichnung dargestellt und wird in der nachfolgenden Beschreibung näher erläutert. Es zeigen:
- Fig. 1: ein Feuchtwerk und Farbwerk einer Offsetmaschine, und
- Fig. 2: eine erfindungsgemäße Feuchtwalze mit einem Teilschnitt.

In Fig. 1 ist die Anordnung der Walzen eines Druckwerks einer Offset-Druckmaschine dargestellt, wobei die Walzen 1 bis 3 als Feuchtwalzen das Feuchtwerk darstellen und Farbauftragswalzen 5 Bestandteil des Farbwerks 6 sind, das einem Farbkasten 7 zugeordnet ist, und über das die Druckfarbe vom Farbkasten 7 auf einen Plattenzylinder 4 übertragen wird. Die mit 1 bezeichnete Walze des Feuchtwerks ist eine Schöpfwalze, die einem Feuchtwasserbehälter 8, zugeordnet ist und die Wasser aus dem Behälter 8 fördert. Eine Dosierwalze 2 streift überschüssiges Feuchtmittel von der Schöpfwalze ab. Sie dosiert über Anpreßdruck und Drehzahldifferenz (Schlupf) den Feuchtemittelfilm auf optimale Dicke. Die Schöpfwalze 1 überträgt den vordosierten Feuchtmittelfilm auf die Druckplatte am Plattenzylinder 4.

Die Schöpfwalze 1 ist in Fig. 2 dargestellt und besteht aus einem Grundkörper 9 aus Metall, vorzugsweise Stahl, der mit einer hydrophilen Beschichtung 10 versehen ist. Die Beschichtung 10 besteht aus einem Chromnickelstahl und wird in Pulverform thermisch auf den Grundkörper 9 gespritzt. Vorzugsweise wird die Edelstahlbeschichtung 10 durch Plasmaspritzen aufgebracht. Die Schichtdicke der Beschichtung 10 ist etwa 400 µm.

Wie schon oben ausgeführt wurde, wird zur Herstellung der als Feuchtwalze ausgebildeten Schöpfwalze 1 der zylinderförmige Grundkörper 9 durch Plasmaspritzen mit einem Metallpulver, das Chrom, Nickel und Molybdän enthält, beschichtet. Danach wird die Oberfläche der Beschichtung 10 mechanisch bearbeitet, so daß eine Schichtstärke von ca. 400 µm verbleibt. Die Edelstahlbeschichtung ist feinporig und dadurch dicht gegen den Grundkörper, sie hat jedoch eine ausreichende Porosität (Porendurchmesser 2 bis 20 µm), um gute Benetzbarkeit zu liefern. Die Porengröße ist sowohl abhängig vom eingesetzten Spritzpulver als auch vom Spritzverfahren. Die optimale Porengröße von 3 bis 20 µm wird nur bei Einsatz eines feinen Spritzpulvers mit Korngrößen zwischen 25 und 5 µm erreicht. Bei Einsatz gröberer Spritzpulver fehlen die für die drucktechnischen Eigenschaften entscheidenden kleineren Poren mit Durchmessern zwischen 2 und 10 µm, die das Feuchtmittel durch Kapillarkräfte an die Oberfläche binden. Poren mit Durchmessern über 20 µm bewirken dagegen ein unerwünschtes Mitreißen und Emulgieren von Druckfarbe und führen so zu den beschriebenen Verschmutzungen von Feuchtwerk und Feuchtmittel.

Das Plasmaspritzverfahren führt in Verbindung mit dem obengenannten Spritzpulver zu einer Porengrößenverteilung von 3 bis 20 µm mit Schwerpunkt bei ca. 6 µm, während das Hochgeschwindigkeitsflammspritzen eine Porengrößenverteilung von 2 bis 7 µm mit Schwerpunkt bei ca. 4 µm ergibt. Weiterhin ist bei beiden Spritzverfahren eine Feinoptimierung der Porengröße durch die Wahl der Spritzparameter und Anlagefaktoren wie zum Beispiel Art des Brenners und der Pulverzuführung möglich. Beide Spritzverfahren sind Stand der Technik. Die erwähnte Optimierung der Spritzparameter kann von jedem Durchschnittsfachmann vorgenommen werden.

Anschließend wird die Oberfläche in einem Finishvorgang endbearbeitet und erhält dabei eine Rauhigkeit R_{z} von 0,5 bis 3,0, vorzugsweise von R_{z} = 1,0 µm.

Aufgrund des Finishvorganges werden die Poren der Edelstahloberfläche teilweise zugesetzt. Durch einen anschließenden Ätzvorgang können die zugesetzten Poren wieder geöffnet werden.

Im Ausführungsbeispiel handelt es sich um ein elektrolytisches Anätzen der Oberfläche der Beschichtung, wobei die Walzenoberfläche einem Elektrolyten ausgesetzt wird, der mit dem negativen Anschluß einer Spannungsversorgung beaufschlagt wird, während die Walze 1 mit dem positiven Anschluß verbunden ist.

Aufgrund der Ionenwanderung wird Material von der Oberfläche der Edelstahlbeschichtung abgetragen. Dabei werden Poren der Edelstahlbeschichtung freigelegt bzw. vergrößert, wodurch das Schöpfvolumen und die Benetzbarkeit verbessert werden.

Im vorliegenden Fall wird die Beschichtung durch Plasmaspritzen aufgebracht. Selbstverständlich sind andere thermische Beschichtungsverfahren denkbar.

Wie oben ausgeführt wurde, weist die Edelstahlbeschichtung eine Legierung aus Chrom, Nickel und Molybdän auf. Für bestimmte Fälle kann es zur weiteren Erhöhung der Porosität sinnvoll sein, dem Metallpulver für die Edelstahlbeschichtung einen bestimmten Anteil von Keramikpulver beizumengen, wobei der Anteil bis zu 10 Gew.-% betragen kann.

## Patentansprüche

1. Feuchtwalze für Druckmaschinen mit einem zylinderförmigen Grundkörper, der mit einer hydrophilen, thermisch gespritzten mikroporösen Edelstahlbeschichtung (10) versehen ist, **dadurch gekennzeichnet, daß** die Edelstahlbeschichtung (10) Mikroporen im Durchmesser von 2 µm bis 20 µm, vorzugsweise von 5 µm aufweist und ihre Rauhigkeit (R_{z}) zwischen 0,5 µm und 3,0 µm, vorzugsweise 1 µm liegt.

2. Feuchtwalze nach Anspruch 1, **dadurch gekennzeichnet, daß** die Beschichtung (10) eine Schichtdicke zwischen 0,2 mm und 1 mm aufweist.

3. Verfahren zur Herstellung einer Feuchtwalze mit einem mit einer Beschichtung versehenen zylinderförmigen Grundkörper,
**gekennzeichnet durch** folgende Schritte:
a) Aufbringen einer mikroporösen Edelstahlbeschichtung mit einem an sich bekannten thermischen Spritzverfahren,
b) mechanische Bearbeitung der Edelstahlbeschichtung auf eine Rauheit (R_{z}) von 0,5 bis 3,0 µm.

4. Verfahren nach Anspruch 3, **gekennzeichnet durch** den weiteren Schritt:
Anätzen der Oberfläche der mechanisch bearbeiteten Edelstahlbeschichtung.

5. Verfahren nach Anspruch 4, **dadurch gekennzeichnet, daß** ein elektrolytisches Anätzen nach dem Tamponverfahren verwendet wird.

6. Verfahren nach einem der Ansprüche 3 bis 5, **dadurch gekennzeichnet, daß** die Beschichtung durch thermisches Spritzen eines Edelstahlpulvers mit einem Chromanteil von mindestens 13 Gew.-% und einer Korngröße des Spritzpulvers zwischen 45 µm und 5 µm aufgebracht wird.

7. Verfahren nach Anspruch 6, **dadurch gekennzeichnet, daß** als Edelstahlpulver Chromnickelstahl 316L mit einem Chromanteil von 18 Gew.-% in der Korngrößenverteilung von 25 um bis 5 Am eingesetzt wird.

8. Verfahren nach einem der Ansprüche 3 bis 7, **dadurch gekennzeichnet, daß** dem Edelstahl bis zu 10 Gew.-% Keramikpulver zugesetzt wird.

## Claims

1. Damping roller for printing presses, having a cylindrical base body which has a hydrophilic heat-sprayed microporous stainless steel coating (10), **characterised by** the fact that the stainless steel coating (10) has micropores with a diameter of between 2 µm and 20 µm, preferably of 5 µm, and has a surface roughness (R_{z}) of between 0.5 µm and 3.0 µm, preferably of 1 µm.

2. Damping roller as in Claim 1, **characterised by** the fact that the coating (10) has a thickness of between 0.2 mm and 1 mm.

3. Process for the manufacture of a damping roller having a cylindrical base body with a coating, **characterised by** the following steps:
a) application of a microporous stainless steel coating by means of a known thermal spraying process;
b) mechanical finishing of the stainless steel coating to give a surface roughness (R_{z}) of 0.5 to 3.0 µm.

4. Process as in Claim 3, **characterised by** the additional step:
etching of the surface of the mechanically finished stainless steel coating.

5. Process as in Claim 4, **characterised by** the fact that an electrolytic etching process is applied after the polishing process.

6. Process as in one of Claims 3 to 5, **characterised by** the fact that the coating is applied by heat-spraying a stainless steel powder with a chromium content of at least 13% by weight, and a particle size of between 45 µm and 5 µm.

7. Process as in Claim 6, **characterised by** the fact that the stainless steel powder which is used is 316L nickel chromium steel, with a chromium content of 18% by weight, and lying within the particle size range of 25 µm and 5 µm.

8. Process as in one of Claims 3 to 7, **characterised by** the fact that up to 10% by weight of ceramic powder is added to the stainless steel.

## Revendications

1. Rouleau mouilleur pour machines d'imprimerie comportant un corps de base de forme cylindrique, qui est équipé d'un revêtement microporeux hydrophile en acier spécial (10) appliqué par un procédé de pulvérisation à chaud, **caractérisé en ce que** le revêtement en acier spécial (10) présente des micropores dont le diamètre est compris entre 2 µm et 20 µm, et est de préférence égal à 5 µm, et dont la rugosité (R_{z}) est comprise entre 0,5 µm et 3,0 µm, et est de préférence égale à 1 µm.

2. Rouleau mouilleur selon la revendication 1, **caractérisé en ce que** le revêtement (10) présente une épaisseur de couche comprise entre 0,2 mm et 1 mm.

3. Procédé de fabrication d'un rouleau mouilleur présentant un corps de base de forme cylindrique équipé d'un revêtement, **caractérisé par** les étapes suivantes :
a) application d'un revêtement microporeux en acier spécial par un procédé de pulvérisation à chaud connu en soi,
b) usinage mécanique du revêtement en acier spécial pour obtenir une rugosité (R_{z}) comprise entre 0,5 et 3,0 µm.

4. Procédé selon la revendication 3, **caractérisé par** l'étape supplémentaire suivante :
décapage de la surface du revêtement en acier spécial usiné par voie mécanique.

5. Procédé selon la revendication 4, **caractérisé en ce que** l'on utilise un décapage électrolytique après le procédé de tamponnage.

6. Procédé selon l'une des revendications 3 à 5, **caractérisé en ce que** le revêtement est appliqué par pulvérisation à chaud d'une poudre d'acier spécial présentant une fraction de chrome au moins égale à 13 % en masse et une taille de grains de la poudre de pulvérisation comprise entre 45 µm et 5 µm.

7. Procédé selon la revendication 6, **caractérisé en ce que** l'on utilise en tant que poudre d'acier spécial de l'acier au chrome-nickel 316L présentant une fraction de chrome égale à 18 % en masse et de répartition granulométrique comprise entre 25 et environ 5 µm.

8. Procédé selon l'une des revendications 3 à 7, **caractérisé en ce que** l'on ajoute à l'acier spécial jusqu'à 10 % en masse de poudre de céramique.
